# EUROPÄISCHE PATENTSCHRIFT

(11) **EP 3 579 993 B1**
(45) Veröffentlichungstag und Bekanntmachung des Hinweises auf die Patenterteilung: **26.07.2023**
(21) Anmeldenummer: 18702241.3
(22) Anmeldetag: 26.01.2018
(51) Int. Cl.: B21K 21/06, B21C 23/18

(54) **VERFAHREN ZUR BILDUNG EINES FORMTEILS UND FORMTEIL**
METHOD FOR FORMING A SHAPED PART AND SHAPED PART
PROCÉDÉ POUR LA FORMATION D'UNE PIÈCE MOULÉE, ET PIÈCE MOULÉE

(30) Priorität: 13.02.2017 DE 102017001384
(43) Veröffentlichungstag der Anmeldung: 18.12.2019
(73) Patentinhaber: Neuman Aluminium Fliesspresswerk GmbH, 3182 Marktl (AT)
(72) Erfinder: WILLDONNER, Johann, 3192 Hohenberg (AT)
(74) Vertreter: Leinweber & Zimmermann
(86) Internationale Anmeldenummer: PCT/EP2018/051989
(87) Internationale Veröffentlichungsnummer: WO 2018/145926

(56) Entgegenhaltungen:
- DE-B- 1 256 518
- US-A- 1 756 416
- US-A- 3 096 579
- DATABASE WPI Week 201434 Thomson Scientific, London, GB; AN 2014-K09201 XP002780101, -& CN 103 691 751 A (SHANGHAI JIUFENG AUTOMOTIVE PARTS CO LTD) 2. April 2014 (2014-04-02)
- DATABASE WPI Week 201212 Thomson Scientific, London, GB; AN 2012-B63237 XP002780102, -& CN 102 319 757 A (NO 52 INST CHINA ORDNANCE IND) 18. Januar 2012 (2012-01-18)

## Beschreibung

Die Erfindung bezieht sich auf ein Verfahren zur Bildung eines Formteils aus einem Leichtmetall oder einer Leichtmetall-Legierung durch entlang einer Pressachse vorgenommenes Fließpressen eines Butzens, sowie damit hergestellte Formteile und daraus gebildete Kombinationsbauteile.

Bei dem Fließpressen handelt es sich um ein bekanntes Massivumformverfahren, bei dem der umzuformende Werkstoff in Form eines Butzens in einer Fließpresse unter Einwirkung von hohem Druck zum Fließen gebracht und durch die Gestalt der Fließpresse in die das Formteil bestimmende Form gebracht wird.

Aufgrund der hohen erreichbaren Drucke kann das Umformen auch bei Raumtemperatur erfolgen (Kaltfließpressen), d.h. die Butzen müssen nicht zwingend vor dem Pressvorgang je nach Werkstoff auf Temperaturen beispielsweise zwischen 200° und 800° gebracht werden.

Am besten lässt sich das Fließpressen anwenden zur Herstellung von Formteilen mit bezüglich der Pressachse drehsymmetrischer Grundform. So ist eines der Hauptprobleme bei der Herstellung von Formteilen mittels Fließpressen die limitierte geometrische Ausbildungsmöglichkeit, sofern über den gesamten Querschnitt einzelner Teile, etwa Wandteile, ausreichend gute mechanische Werkstoffeigenschaften erreicht werden sollen. Allfällig anfallende Probleme, beispielsweise für tragende und/oder intensiv mechanisch beanspruchte Teile, sind etwa in Beeinträchtigungen der Mikrostruktur des Werkstoffes zu sehen, etwa in Form von Riefen oder Vertiefungen an der Oberfläche, welche insbesondere bei wechselnden Zugbeanspruchungen zu Dauerbrüchen führen können.

CN103691751 offenbart ein Verfahren zur Bildung eines bezüglich der Pressachse drehsymmetrischen Formteils aus einem Leichtmetall durch Fließpressen eines Butzens.

Der Erfindung liegt die Aufgabe zugrunde, mit derartigen Verfahren Formteile mit höherer Variabilität hinsichtlich ihrer Grundform bei noch zufriedenstellender Werkstoffgüte herzustellen.

Diese Aufgabe wird in verfahrensmäßiger Hinsicht durch eine Weiterbildung eines Verfahrens der eingangs genannten Art erreicht, das dadurch gekennzeichnet ist, dass man das Formteil in wenigstens einem Bereich mit einer Abweichung von einer bezüglich der Pressachse drehsymmetrischen Grundform bildet, sich dieser symmetrieabweichende Bereich über einen durch Rückwärts-Napffließpressen oder Rückwärts-Hohlfließpressen gebildeten Wandabschnitt des Formteils mit überwiegend orthogonal zur Pressachse verlaufendem Normalenvektor erstreckt und man im gleichen Fließpressvorgang an einer an den Wandabschnitt angrenzenden flächigen Basis des Formteils mit überwiegend in Richtung der Pressachse verlaufenden Normalenvektor auf ihrer dem Wandabschnitt entgegengesetzten Seite durch Vorwärts-Napffließpressen oder Vorwärts-Hohlfließpressen eine die Pressachse umlaufende Struktur bildet, wobei in einem Bereich geringster Wandstärke des Wandabschnitts am Übergang zu der Basis der Quotient aus dieser Wandstärke in [mm] und einer an dem Übergang gebildeten mittleren Krümmung in [mm⁻¹] größer ist als 0,03, bevorzugt größer ist als 0,1, weiter bevorzugt größer ist als 0,3, insbesondere größer ist als 0,6 und/oder in einem in Umfangsrichtung gesehen wenigstens überwiegenden Bereich des Basis-Wand-Übergangs das Verhältnis von Wandstärke zu Basisstärke kleiner ist als 1,0, bevorzugt kleiner als 0,85, insbesondere kleiner als 0,7.

Die erfindungsgemäße Verfahrensgestaltung erleichtert die Vermeidung des Auftretens örtlicher Rissinitiationsspannungen des fließenden Werkstoffs im Gesenk der Fließpresse, also das Auftreten von Zugspannungen im Werkstoff, bei welchen erste Anrisse auftreten können, und auf diese Weise wird eine weitgehend homogene Mikrostruktur und eine damit einhergehende verbesserte Werkstoffgüte des Formteils erreicht. Erfindungsgemäß bevorzugt hinsichtlich des Materials ist Aluminium oder eine Aluminiumlegierung. In einer besonders bevorzugten Gestaltung kann eine Legierung mit der folgenden chemischen Zusammensetzung in Gewichtsprozent herangezogen werden:
Silizium 0.01 bis 1.3
Magnesium 0.01 bis 1.2
Mangan 0.01 bis 1.0,
wobei der Rest aus Aluminium und herstellungsbedingten Verunreinigungen gebildet ist.

Es ist auch eine chemische Zusammensetzung von in Gewichtsprozent
Silizium 0.01 bis 0.25
Magnesium 0.01 bis 0.05
Mangan 0.01 bis 0.05
vorgesehen, wobei der Rest aus Aluminium und herstellungsbedingten Verunreinigungen gebildet ist.

In einer weiter spezifizierten Gestaltung des Verfahrens ist dieser Quotient aus Wandstärke und mittlerer Krümmung größer als1/10000 der in mm² gemessenen Fläche des Basisbereichs, bevorzugt größer als 1/4000 dieser Fläche, insbesondere als 1/1000 dieser Fläche. Dadurch ergibt sich aus der durch den Pressenstempel aufgebrachten Kraft ein günstiges Fließverhalten an dem Übergang von der Basis zu dem Wandabschnitt.

In absoluten Zahlen wird es bevorzugt, dass in dem Übergangsbereich zwischen Basis und Wandabschnitt bzw. der umlaufenden Struktur, in dem sich im Verfahren eine Fließrichtungsänderung des fließenden Materials abspielt, ein Rundbereich mit einer Länge von wenigstens 0,2 mm, bevorzugt wenigstens 1 mm, insbesondere wenigstens 2 mm gebildet ist. Auf diese Weise können Kerbbildungen an der Oberfläche weitestgehend vermieden werden, und das Formteil wird gegenüber Materialermüdung und Rissentstehung auch bei wechselnder mechanischer Beanspruchung beständiger.

In einer besonders bevorzugten Ausführungsform ist der Wandabschnitt Teil einer die Pressachse umlaufenden Wandstruktur. Dies ermöglicht die Bildung behälterförmiger Formteile. Das Verfahren wird dabei bevorzugt derart ausgeführt, dass ein maximaler Höhenunterschied zwischen niedrigstem und höchstem Abstand der Wandhöhe des Formteils unmittelbar nach dem Fließpressen zu der nach Bearbeitung zu erreichenden Sollgeometrie des Formteils weniger als 3 mm beträgt, insbesondere weniger als 2 mm. Dadurch wird eine übermäßige Zipfelbildung vermieden, und es kann zudem Material eingespart werden.

In einer zweckmäßigen Ausgestaltung des Verfahrens weicht die Kontur der Wandstruktur überwiegend und insbesondere gänzlich von einer bezüglich der Pressachse drehsymmetrischen Grundform ab und ist insbesondere von polygonaler Form. Diese Variante, die zwar aus fließpresstechnischen Gründen aufgrund der Drehsymmetrieabweichung eher ungeeignet ist, ermöglicht jedoch eine höhere Variabilität für die Einsatzsituationen derartiger Formteile.

In einer möglichen Ausführungsform ist/sind die Grundform der Basis und/oder der Kontur der Wandstruktur symmetrisch bezüglich wenigstens einer, bevorzugt wenigstens zweier, insbesondere wenigstens vierer Symmetrieachsen. Dies ermöglicht einen guten Kompromiss hinsichtlich intrinsischer Fließpressvorteile und der oben genannten Variabilität in der Anwendung der Formteile.

In einer bevorzugten Verfahrensgestaltung stimmt die Grundform des Butzens im Wesentlichen mit der Grundform der Basis überein. Obgleich die einfachste Bereitstellung eines Butzens die drehsymmetrische Scheibe ist, liefert die an die Grundform der Basis angepasste Form Vorteile im Fließverhalten der fließgepressten Butze, die den mit seiner Bereitstellung erforderlichen Mehraufwand überwiegen.

In einer besonders bevorzugten Ausführungsform ist an der Seite der Basis in Vorwärtsfließrichtung ein zusammenhängender Flächenbereich gebildet, der sich über wenigstens 70 %, bevorzugt wenigstens 80 % der Basisfläche abzüglich der Fläche der umlaufenden Struktur erstreckt und in dem eine relative Oberflächenunebenheit in Form einer Differenz des Höhenniveaus der Oberfläche geringer ist als 20 %, bevorzugt geringer als 10 %.

In einer besonders bevorzugten Verfahrensgestaltung weist eine Wandstärke der Wandstruktur über wenigstens 80% des Umlaufs weniger als 8 %, bevorzugt weniger als 4 %, insbesondere weniger als 2 % relative Abweichung voneinander auf und/oder ist der Quotient aus maximaler Wandstärke und minimaler Wandstärke über den Umlauf gesehen geringer als 3,6, bevorzugt als 3,2, insbesondere als 2,8. Dadurch wird wenigstens überwiegend ein gleichmäßigerer Materialfluss auch in Richtung entgegen der Pressrichtung des Stempels der herangezogenen Fließpresse erreicht. Zudem ist vorgesehen, dass über wenigstens 80 % des Umlaufs, bevorzugt über wenigstens 90 % des Umlaufs eine oder mehrere mechanische Eigenschaften aus Zugfestigkeit, Druckfestigkeit, Härte, Dichte sich um weniger als 8 %, bevorzugt weniger als 4 %, insbesondere weniger als 2 % unterscheiden. Dies erhöht die Zuverlässigkeit der Formteile im Einsatz.

In diesem Zusammenhang ist für die Werkstoffhärte auch vorgesehen, dass Werte im Bereich von 30 bis 80 HB über den Querschnitt vorgesehen sind. Diese Werte stellen sich als günstig im Hinblick auf die weitgehend homogene Mikrostruktur heraus, welche wiederum Vorteile in Bezug auf die mechanischen Eigenschaften mit sich bringt.

In einer möglichen Verfahrensgestaltung wird ein einseitig, insbesondere zweiseitig geschlossenes Formwerkzeug herangezogen. Insbesondere bei letzterer Variante erfordert dies zwar eine sehr genaue Abstimmung des herangezogenen Butzenvolumens mit der beabsichtigten Endform, jedoch ergeben sich Vorteile hinsichtlich Einsparungen bei möglichen späteren spanenden Nachbearbeitungen des Formteils.

In einer besonders bevorzugten Ausführungsform werden an der Basis auf Seite des Wandabschnitts ein oder mehrere insbesondere stiftartige Formelemente durch Rückwärts-Vollfließpressen gebildet, insbesondere dezentral von der Basismitte entfernt. Die Formelemente erlauben eine Gestaltung des von der Wandstruktur eingenommenen Innenraumes hinsichtlich beabsichtigter technischer Funktionalitäten und erhöht dadurch die Flexibilität im Einsatz der gefertigten Formteile. Insbesondere ist vorgesehen, dass die stiftartigen Formelemente ein Verhältnis aus Länge zu Durchmesser von größer als 1,2, insbesondere größer als 1,6, weiter bevorzugt größer als 2,0 aufweisen. Eine technische Funktionalität kann insbesondere auch in einem Verbinden mit weiteren Formteilen und/oderanderen Strukturen liegen.

Zweckmäßig werden der Butzen und/oder Arbeitsflächen der das Fließpressen ausführenden Fließpresse mit Schmiermitteln versehen. Dabei kann es sich um Zinkfettseifen handeln. Dies erleichtert das Umformen und erhöht zudem aufgrund reibungsgemindertem Fließen die Standzeit der Fließpresse.

In einer besonders bevorzugten Ausführungsform werden mehrere gleichartige dieser Formteile in Zeitabständen von weniger als 2 s, insbesondere weniger als 1,3 s, insbesondere weniger als 0,7 s hergestellt. Auf diese Weise kann in einer vergleichsweise geringen Zeit eine große Anzahl identischer Formteile hergestellt werden. Bevorzugt kommt dabei eine Fließpresse vom Typ einer Kniehebelpresse zum Einsatz, und ebenfalls bevorzugt eine Kaltfließpresse.

In einer besonders bevorzugten Ausführungsform wird vorgesehen, dass die Wandstruktur und die umlaufende Struktur in Pressachsrichtung gesehen miteinander fluchten. Dies erlaubt Kopplungen der Teile untereinander oder mit ähnlichen Formteilen nach Baukastenprinzip.

Für zahlreiche Anwendungen soll das Formteil flüssige Strukturelemente aufweisen, die besonders einfach durch eine Nachbearbeitung erreicht werden können, beispielsweise eine spanende Nachbearbeitung durch Fräsen und/oder Bohren. Zudem lassen sich dort geeignet gegebenenfalls unerwünschte verbleibende Zipfelbildungen beseitigen.

Hinsichtlich der absoluten Größe des Formteils kommt die Erfindung besonders vorteilhaft zum Einsatz bei Basisflächen in dem Bereich von (10 mm)² bis (100 mm)². Eine Wandstärke des Wandabschnitts oder der Wandstruktur liegt bevorzugt im Bereich größer 0,5 mm, insbesondere größer 1,0 mm bis 10 mm, bevorzugt nur bis 7 mm, insbesondere nur bis 4 mm.

Wie bereits gesagt, ist vorgesehen, dass bei dem Fließpressverfahren ein Fließen des Werkstoffes unterhalb von örtlichen Rissinitiationsspannungen geführt werden. D.h., der unter Druck fließende Werkstoff im zwischen Gelenkteilen des Formbildungswerkzeugs gebildeten Hohlräumen wird unterhalb der örtlichen Rissinitiationsspannungen umgeformt, wobei diese durch jene Zugspannung im Werkstoff definiert ist, bei welcher die ersten Anrisse auftreten.

Zudem sieht die Erfindung auch ein Verfahren zur Herstellung eines aus zwei, insbesondere aus dem gleichen Leichtmetall oder der gleichen Leichtmetall-Legierung bestehenden Formteilen gebildeten Kombinationsbauteils vor, bei dem man ein erstes Formteil nach einem Verfahren gemäß den oben genannten Aspekten bildet und ein insbesondere in seiner Form von dem ersten Formteil abweichendes zweites Formteil insbesondere ebenfalls nach einem Verfahren gemäß den oben erläuterten Aspekten bildet, und bei dem das erste und das zweite Formteil für eine in Pressachsrichtung hintereinander angeordnete gegenseitige Kopplung ausgelegt werden. Dadurch wird es möglich, Formteile "zu schließen", indem das andere Formteil beispielsweise wie ein Deckel wirkt. Zur Verbindung der Formteile können diese bevorzugt geschweißt werden und dazu jeweilig schweißbar ausgebildete Kopplungsbereiche haben. Dadurch lassen sich auch z.B. gasdichte Behälter aus den beiden Formteilen bilden. So ist bevorzugt vorgesehen, dass das erste und zweite Formteil in gekoppeltem Zustand einen Hohlraum begrenzen und der Hohlraum abgesehen von vorgesehenen Zugängen dicht, insbesondere gasdicht abgeschlossen ist. Zugänge können beispielsweise durch Bohren in die Wandstruktur oder Basis gelegt werden.

Von der Erfindung werden entsprechend auch fließgepresste Formteile aus einem Leichtmetall oder einer Leichtmetall-Legierung unter Schutz gestellt, die dadurch gekennzeichnet sind, dass das Formteil in wenigstens einem Bereich mit einer Abweichung von einer bezüglich der Pressachse drehsymmetrischen Grundform gebildet ist, sich dieser symmetrieabweichende Bereich über einen durch Rückwärts-Napffließpressen oder Rückwärts-Hohlfließpressen gebildeten Wandabschnitt des Formteils mit überwiegend orthogonal zur Pressachse verlaufendem Normalenvektor erstreckt, und an einer an den Wandabschnitt angrenzenden flächigen Basis des Formteils mit überwiegend in Richtung der Pressachse verlaufendem Normalenvektor auf ihrer dem Wandabschnitt entgegengesetzten Seite eine durch Vorwärts-Napf-Fließpressen oder Hohl-Vorwärts-Fließpressen gebildete, die Pressachse umlaufende Struktur gebildet ist, wobei in einem Bereich geringster Wandstärke des Wandabschnitts am Übergang zu der Basis der Quotient aus dieser Wandstärke in [mm] und einer an dem Übergang gebildeten mittleren Krümmung in [mm⁻¹] größer ist als 0,03, bevorzugt größer ist als 0,1, weiter bevorzugt größer ist als 0,3, insbesondere größer ist als 0,6 und/oder in einem in Umfangsrichtung gesehen wenigstens überwiegenden Bereich des Basis-Wand-Übergangs des Verhältnisses von Wandstärke zu Basisstärke kleiner ist als 1,0, bevorzugt kleiner als 0,85, insbesondere kleiner als 0,7.

Die Vorteile derartiger Formteile ergeben sich aus der obigen Erläuterung zu den Verfahrensaspekten.

So ist des Weiteren vorgesehen, dass das Formteil ein oder mehrere Formmerkmale aufweist, wie in Anspruch 14 definiert.

Des Weiteren wird unter Schutz gestellt ein Kombinationsbauteil, insbesondere hergestellt nach einem der oben erläuterten Verfahrensaspekte zur Herstellung eines Kombinationsbauteils, gebildet aus zwei Formteilen, welche insbesondere aus dem gleichen Leichtmetall oder der gleichen Leichtmetall-Legierung bestehen, wobei ein erstes Formteil gemäß einem der oben genannten Aspekte ausgebildet ist und ein zweites Formteil insbesondere in seiner Form von dem ersten Formteil abweicht und insbesondere ebenfalls wie ein Formteil gemäß den oben genannten Aspekten ausgebildet ist, wobei das erste und zweite Formteil für eine in Pressachsrichtung hintereinander angeordnete gegenseitige Kopplung ausgelegt sind.

Weitere Merkmale, Einzelheiten und Vorteile der Erfindung ergeben sich aus der nachstehenden Beschreibung mit Bezug auf die beigefügten Figuren, von denen
- Fig. 1: schematisch ein durch Fließpressen hergestelltes Formteil zeigt,
- Fig. 2: eine schematische Darstellung eines Teils eines Axialschnittes durch das in Fig. 1 gezeigte Formteil zeigt, und
- Fig. 3: einen Übergangsbereich zwischen einem Wandabschnitt und einer Basis eines Formteils zeigt.

in Fig. 1 ist in einer perspektivischen schematischen Ansicht ein Formteil 10 gezeigt, das durch Fließpressen hergestellt wurde. Auf etwa halber Höhe in Pressachsrichtung erkennbar ist eine Basis 5, die eine polygonale Form aufweist, hier die Form eines Pentagons, und nachstehend auch als Boden bezeichnet wird. Es könnten jedoch auch andere Formen anstelle der pentagonalen Form herangezogen werden, insbesondere solche, die Symmetrieachsen aufweisen.

Die in Fig. 1 oberhalb des Bodens 5 befindliche Struktur ist durch Rückwärts-Napf-Fließpressen gebildet und weist einen Wandabschnitt 6.1 auf, sowie in dieser Ausführungsform weitere Wandabschnitte 6.2, 6.3, 6.4 und 6.5, die gemeinsam eine obere Wandstruktur 6 bilden.

Die in Fig. 1 unterhalb des Bodens 5 gebildete Anordnung ist eine umlaufende Struktur 7, welche im vorliegenden Ausführungsbeispiel von der Form her der Wandstruktur 6 entspricht. In der dargestellten Ausführungsform liegt der Boden 5 etwa auf halber Höhe des Formteils10, seine Lage könnte jedoch ebenso asymmetrisch sein, also höher oder tiefer als in Fig. 1 dargestellt.

Dezentral erstreckt sich vom Boden 5 in Richtung nach oben ein Stiftteil 8, welches durch Rückwärts-Vollfließpressen gebildet ist. Der Stift 8 sowie gegebenenfalls weitere vorsehbare Stifte sind ein Beispiel für die Gestaltung einer Struktur innerhalb des von der Wandstruktur 6 eingeschlossenen Hohlraums.

Nicht dargestellt in Fig. 1 ist am oberen Rand 9 ein wenn auch geringer, relativer Höhenunterschied, d.h. eine geringe Zipfelbildung in Form einer mittig der jeweiligen Wandabschnitte 6.i höheren Wandhöhe, die unmittelbar nach dem Fließpressen besteht. Vielmehr ist der obere Rand 9 auf gleicher Höhe dargestellt, beispielsweise erzeugt durch einen dem Fließpressvorgang nachgeschalteten Fräsvorgang. Selbstverständlich können durch die fräsende oder bohrende Nachbearbeitung weitere Strukturen in das in Fig. 1 gezeigte Formteil eingearbeitet werden, wie etwa Rillen, Bohrungen, Stufen und Durchgangslöcher. Die Oberfläche an der Unterseite des Bodens 5 ist in diesem Ausführungsbeispiel gemäß einer bevorzugten Ausführungsform eben ausgebildet und stellt abgesehen von der umlaufenden Wandstruktur eine ebene Fläche dar.

Man erkennt, dass in Blickrichtung der Fließpressachse die Wandstruktur 6 und die umlaufende Struktur 7 miteinander fluchten. Das in Fig. 1 gezeigte Formteil ist somit mit einem ähnlichen Formteil dazu geeignet, zu einem Kombinationsbauteil zusammengefügt zu werden. Hierzu kann eine Schweißverbindung zwischen dauerhaft (im Falle identischer Bauteile) beispielsweise dem oberen Rand 9 eines ersten Bauteils und dem unteren Rand des anderen Bauteils hergestellt werden. Der dadurch gebildete Behälterinnenraum kann somit auch dicht, insbesondere gasdicht abgeschlossen werden.

In der Ansicht von Fig. 2, in welcher allerdings eine vorgesehene Rundung im Übergangsbereich zwischen Boden 5 und Wandabschnitt 6.1 bzw. der umlaufenden Struktur 7 nicht dargestellt ist, ist erkennbar, dass die Wanddicke w kleiner gewählt ist als die Bodendicke b. Beim Fließpressen des Formteils ergibt sich dadurch ein gleichmäßiger gerichtetes Fließen des Materials und dadurch bedingt eine hohe Homogenität der Wandstruktur 6 und auch der umlaufenden Struktur 7.

In Fig. 3 ist noch der Übergang von Boden 8 zu Wandabschnitt 6.1 schematisch wiedergegeben, mit einer Rundung und deren Krümmungsradius r. Das Verhältnis aus der Wandstärke w in [mm], hier 2, und der am Übergang gebildeten mittleren Krümmung 1Ir in [mm⁻¹], hier 1/0,35, beträgt im dargestellten Beispiel 0,7.

Die Erfindung ist nicht auf die in dem vorstehend erläuterten Beispiel gezeigte Ausführungsform eingeschränkt.

## Patentansprüche

1. Verfahren zur Bildung eines Formteils (10) aus einem Leichtmetall oder einer Leichtmetall-Legierung durch entlang einer Pressachse (X) vorgenommenes Fließpressen eines Butzens,
**dadurch gekennzeichnet, dass** man das Formteil in wenigstens einem Bereich mit einer Abweichung von einer bezüglich der Pressachse drehsymmetrischen Grundform bildet, sich dieser symmetrieabweichende Bereich über einen durch Rückwärts-Napffließpressen gebildeten Wandabschnitt (6.1) des Formteils mit überwiegend orthogonal zur Pressachse verlaufendem Normalenvektor erstreckt und man im gleichen Fließpressvorgang an einer an den Wandabschnitt angrenzenden flächigen Basis (5) des Formteils mit überwiegend in Richtung der Pressachse verlaufenden Normalenvektor auf ihrer dem Wandabschnitt entgegengesetzten Seite durch Vorwärts-Napffließpressen, Vorwärts-Hohlfließpressen oder Vorwärts-Vollfließpressen eine die Pressachse umgebende, insbesondere umlaufende Struktur (7) bildet, wobei in einem Bereich geringster Wandstärke des Wandabschnitts am Übergang zu der Basis der Quotient aus dieser Wandstärke (w) in [mm] und einer an dem Übergang gebildeten mittleren Krümmung (1/r) in [mm⁻¹] größer ist als 0,03, bevorzugt größer ist als 0,1, weiter bevorzugt größer ist als 0,3, insbesondere größer ist als 0,6 undloder in einem in Umfangsrichtung gesehen wenigstens überwiegenden Bereich des Basis-Wand-Übergangs das Verhältnis von Wandstärke zu Basisstärke (b) kleiner ist als 1,0, bevorzugt kleiner als 0,85, insbesondere kleiner als 0,7.

2. Verfahren nach Anspruch 1, bei dem der Quotient größer ist als 1110000 der in [mm²] gemessenen Fläche des Basisbereichs, bevorzugt größer ist als 1/4000 dieser Fläche, insbesondere als 1/1000 dieser Fläche.

3. Verfahren nach Anspruch 1, bei dem der Wandabschnitt Teil einer die Pressachse umlaufenden Wandstruktur (6) ist.

4. Verfahren nach Anspruch 3, bei dem die Kontur der Wandstruktur überwiegend und insbesondere gänzlich von einer bezüglich der Pressachse drehsymmetrischen Grundform abweicht und insbesondere von polygonaler Form ist.

5. Verfahren nach einem der vorherigen Ansprüche, bei dem die Grundform des Butzens im Wesentlichen mit der Grundform der Basis übereinstimmt.

6. Verfahren nach einem der Ansprüche 2 bis 5, bei dem über wenigstens 80% des Umlaufs eine Wandstärke der Wandstruktur weniger als 8 %, bevorzugt weniger als 4 %, insbesondere weniger als 2 % relative Abweichung voneinander aufweist und/oder über den Umlauf gesehen der Quotient aus maximaler Wandstärke und minimaler Wandstärke geringer ist als 3,6, bevorzugt als 3,2, insbesondere als 2,8.

7. Verfahren nach einem der vorherigen Ansprüche, bei dem ein einseitig, insbesondere zweiseitig geschlossenes Formwerkzeug herangezogen wird.

8. Verfahren nach einem der vorherigen Ansprüche, bei dem an der Basis insbesondere auf Seite des Wandabschnitts ein oder mehrere insbesondere stiftartige Formelemente (8) durch Vollfließpressen gebildet werden, insbesondere dezentral von der Basismitte entfernt.

9. Verfahren nach einem der vorherigen Ansprüche, bei dem mehrere gleichartige dieser Formteile in Zeitabständen von weniger als 2 s, insbesondere weniger als 1,3 s, insbesondere weniger als 0,7 s hergestellt werden.

10. Verfahren nach einem der vorherigen Ansprüche, bei dem die Wandstruktur und die umlaufende Struktur in Pressachsrichtung gesehen miteinander fluchten.

11. Verfahren zur Herstellung eines aus zwei insbesondere aus dem gleichen Leichtmetall oder der gleichen Leichtmetall-Legierung bestehenden Formteilen gebildeten Kombinationsbauteils, bei dem man ein erstes Formteil nach einem Verfahren der Ansprüche 1 bis 10 bildet und ein insbesondere in seiner Form von dem ersten Formteil abweichendes zweites Formteil, insbesondere ebenfalls nach einem Verfahren gemäß einem der Ansprüche 1 bis 10 bildet, und bei dem das erste und zweite Formteil für eine in Pressachsrichtung hintereinander angeordnete gegenseitige Kopplung ausgelegt werden.

12. Verfahren nach Anspruch 11, bei dem das erste und zweite Formteil in gekoppeltem Zustand einen Hohlraum begrenzen und der Hohlraum abgesehen von vorgesehenen Zugängen dicht, insbesondere gasdicht abgeschlossen ist.

13. Fließgepresstes Formteil aus einem Leichtmetall oder einer Leichtmetall-Legierung,
**dadurch gekennzeichnet, dass** das Formteil in wenigstens einem Bereich mit einer Abweichung von einer bezüglich der Pressachse drehsymmetrischen Grundform gebildet ist, sich dieser symmetrieabweichende Bereich über einen durch Rückwärts-Napffließpressen oder Rückwärts-Hohlfließpressen gebildeten Wandabschnitt des Formteils mit überwiegend orthogonal zur Pressachse verlaufendem Normalenvektor erstreckt, und an einer an den Wandabschnitt angrenzenden flächigen Basis des Formteils mit überwiegend in Richtung der Pressachse verlaufendem Normalenvektor auf ihrer dem Wandabschnitt entgegengesetzten Seite eine durch Vorwärts-Napffließpressen oder Vorwärts-Hohlfließpressen gebildete, die Pressachse umlaufende Struktur gebildet ist, wobei in einem Bereich geringster Wandstärke des Wandabschnitts am Übergang zu der Basis der Quotient aus dieser Wandstärke in [mm] und einer an dem Übergang gebildeten mittleren Krümmung in [mm⁻¹] größer ist als 0,03, bevorzugt größer ist als 0,1, weiter bevorzugt größer ist als 0,3, insbesondere größer ist als 0,6 und/oder in einem in Umfangsrichtung gesehen wenigstens überwiegenden Bereich des Basis-Wand-Übergangs das Verhältnis von Wandstärke zu Basisstärke kleiner ist als 1,0, bevorzugt kleiner als 0,85, insbesondere kleiner als 0,7.

14. Formteil nach Anspruch 13, das eines oder mehrere Merkmale aus der nachfolgend aufgelisteten Gruppe von Merkmalen aufweist:
- wobei der Quotient größer ist als 1/10000 der in [mm²] gemessenen Fläche des Basisbereichs, bevorzugt größer ist als 1/4000 dieser Fläche, insbesondere als 1/1000 dieser Fläche,
- wobei der Wandabschnitt Teil einer die Pressachse umlaufenden Wandstruktur (6) ist,
- wobei die Kontur der Wandstruktur überwiegend und insbesondere gänzlich von einer bezüglich der Pressache drehsymmetrischen Grundform abweicht und insbesondere von polygonaler Form ist,
- wobei die Grundform der Basis und/oder der Kontur der Wandstrukur symmetrisch bezüglich wenigstens einer, bevorzugt wenigstens zweier, insbesondere wenigstens vierer Symmtrieachsen ist/sind,
- wobei über wenigstens 80% des Umlaufs eine Wandstärke der Wandstruktur weniger als 8 %, bevorzugt weniger als 4 %, insbesondere weniger als 2 % relative Abweichung voneinander aufweist und/oder über den Umlauf gesehen der Quotient aus maximaler Wandstärke und minimaler Wandstärke geringer ist als 3,6, bevorzugt als 3,2, insbesondere als 2,8,
- wobei an der Basis insbesondere auf Seite des Wandabschnitts ein oder mehrere insbesondere stiftartige, durch Vollfließpressen gebildete Formelemente angeordnet sind, insbesondere dezentral von der Basismitte entfernt,
- wobei die Wandstruktur und die umlaufende Strukur in Pressachsrichtung gesehen miteinander fluchten.

15. Kombinationsbauteil, insbesondere hergestellt nach einem Verfahren gemäß einem der Ansprüche 11 bis 12, gebildet aus zwei Formteilen, welche insbesondere aus dem gleichen Leichtmetall oder der gleichen Leichtmetall-Legierung bestehen, wobei ein erstes Formteil gemäß Anspruch 13 oder 14 ausgebildet ist und ein zweites Formteil insbesondere in seiner Form von dem ersten Formteil abweicht und insbesondere ebenfalls nach Anspruch 13 oder 14 ausgebildet ist, wobei das erste und zweite Formteil für eine in Pressachsrichtung hintereinander angeordnete gegenseitige Kopplung ausgelegt sind.

## Claims

1. A method for forming a moulded part (10) from a light metal or a light metal alloy by impact extrusion of a slug carried out along a press axis (X),
**characterised in that** the moulded part is formed, in at least one area, with a deviation from a basic form which is rotationally symmetrical with respect to the press axis, this symmetrically deviating area extends over a wall section (6.1) of the moulded part formed by indirect cup extrusion and including a normal running predominantly orthogonally to the press axis, and in the same extrusion process a structure surrounding the press axis, in particular a circumferential structure (7), is formed by direct cup extrusion, direct hollow extrusion or direct solid extrusion at a planar base (5) of the moulded part which is adjacent to said wall section and includes a normal running predominantly in the direction of the press axis, on its side opposite the wall section, wherein in an area of smallest wall thickness of the wall section at the transition to the base, the quotient of this wall thickness (w) in [mm] and an average curvature (1/r) in [mm⁻¹] formed at said transition is greater than 0.03, preferably greater than 0.1, more preferably greater than 0.3, particularly preferably greater than 0.6 and/or in an area of the base-wall transition which is at least predominant as viewed in the circumferential direction, the ratio of wall thickness to base thickness (b) is less than 1.0, preferably less than 0.85, particularly preferably less than 0.7.

2. The method according to claim 1, wherein the quotient is greater than 1/10000 of the surface of the base area measured in [mm²], preferably greater than 1/4000 of this surface, particularly preferably greater than 1/1000 of this surface.

3. The method according to claim 1, wherein the wall section is part of a wall structure (6) that is circumferential to the press axis.

4. The method according to claim 3, wherein the contour of the wall structure deviates predominantly, and in particular completely, from a basic form which is rotationally symmetrical with respect to the press axis, and is particularly polygonal in form.

5. The method according to one of the preceding claims, wherein the basic form of the slug essentially matches the basic form of the base.

6. The method according to one of claims 2 to 5, wherein over at least 80% of the circumference, a wall thickness of the wall structure has less than 8%, preferably less than 4%, particularly preferably less than 2% relative deviation from each other and/or, seen over the circumference, the quotient of maximum wall thickness and minimum wall thickness is less than 3.6, preferably 3.2, particularly 2.8.

7. The method according to one of the preceding claims, wherein a forming tool closed on one side, particularly on two sides, is used.

8. The method according to one of the preceding claims, wherein one or more moulded elements (8), in particular pin-type moulded elements, are formed by solid extrusion on the base, particularly on the wall section side, particularly decentralised from the middle of the base.

9. The method according to one of the preceding claims, wherein several said moulded parts of the same type are produced at intervals of less than 2 s, particularly of less than 1.3 s, particularly of less than 0.7 s.

10. The method according to one of the preceding claims, wherein the wall structure and the circumferential structure are aligned with each other, as seen in the direction of the press axis.

11. A method for producing a combination component formed from two moulded parts consisting in particular of the same light metal or light metal alloy, wherein a first moulded part is formed according to a method of claims 1 to 10 and a second moulded part differing, particularly in its form, from the first moulded part is formed in particular also according to a method of one of claims 1 to 10, and wherein the first and second moulded parts are configured to be coupled one behind the other in the direction of the press axis.

12. The method according to claim 11, wherein, in the coupled state, the first and second moulded parts delimit a cavity and, apart from access points provided, the cavity is sealed tight, in particular gas tight.

13. An extruded moulded part made of a light metal or a light metal alloy, **characterised in that** the moulded part is formed, in at least one area, with a deviation from a basic form which is rotationally symmetrical with respect to the press axis, this symmetrically deviating area extends over a wall section of the moulded part formed by indirect cup extrusion or indirect hollow extrusion and including a normal running predominantly orthogonally to the press axis, and a structure circumferential to the press axis is formed by direct cup extrusion or direct hollow extrusion at a planar base of the moulded part which is adjacent to the wall section and includes a normal running predominantly in the direction of the press axis, on its side opposite the wall section, wherein in an area of smallest wall thickness of the wall section at the transition to the base, the quotient of this wall thickness in [mm] and an average curvature in [mm⁻¹] formed at said transition is greater than 0.03, preferably greater than 0.1, more preferably greater than 0.3, particularly preferably greater than 0.6 and/or in an area of the base-wall transition which is at least predominant as viewed in the circumferential direction, the ratio of wall thickness to base thickness is less than 1.0, preferably less than 0.85, particularly preferably less than 0.7.

14. The moulded part according to claim 13, including one or more features selected from the following group of features:
- wherein the quotient is greater than 1/10000 of the surface of the base area measured in [mm²], preferably greater than 1/4000 of this surface, particularly preferably greater than 1/1000 of this surface,
- wherein the wall section is part of a wall structure (6) that is circumferential to the press axis,
- wherein the contour of the wall structure deviates predominantly, and in particular completely, from a basic form which is rotationally symmetrical with respect to the press axis, and is particularly polygonal in form,
- wherein the basic form of the base and/or of the contour of the wall structure is/are symmetrical with respect to at least one, preferably at least two, particularly preferably at least four symmetry axes,
- wherein over at least 80% of the circumference, a wall thickness of the wall structure has less than 8%, preferably less than 4%, particularly preferably less than 2% relative deviation from each other and/or, seen over the circumference, the quotient of maximum wall thickness and minimum wall thickness is less than 3.6, preferably 3.2, particularly 2.8,
- wherein one or more moulded elements, in particular pin-type moulded elements, are formed by solid extrusion on the base, particularly on the wall section side, particularly decentralised from the middle of the base,
- wherein the wall structure and the circumferential structure are aligned with each other, as seen in the direction of the press axis.

15. A combination component, in particular produced according to a method of one of claims 11 and 12, formed from two moulded parts consisting in particular of the same light metal or light metal alloy, wherein a first moulded part is formed according to claim 13 or 14 and a second moulded part differing, particularly in its form, from the first moulded part is formed in particular also in accordance with claim 13 or 14, wherein the first and second moulded parts are configured to be coupled one behind the other in the direction of the press axis.

## Revendications

1. Procédé de formation d'une pièce moulée (10) en métal léger ou alliage de métaux légers par extrusion d'une billette réalisée le long d'un axe de presse (X),
**caractérisé en ce qu'**on forme la pièce moulée de manière qu'elle présente, dans au moins une zone, une différence par rapport à une forme de base symétrique en rotation eu égard à l'axe de presse, **en ce que** cette zone à différence de symétrie s'étend sur une section de paroi (6.1) de la pièce moulée formée par extrusion de godet indirecte et présentant une normale majoritairement orthogonale à l'axe de presse et **en ce qu'**on forme, dans le même processus d'extrusion, par extrusion de godet directe, extrusion creuse directe ou extrusion pleine directe, sur une embase plane (5) de la pièce moulée qui est adjacente à la section de paroi et présente une normale majoritairement dans le sens de l'axe de presse, sur sa face opposée à ladite section de paroi, une structure (7) notamment circonférentielle qui entoure l'axe de presse ; dans une zone de plus faible épaisseur de paroi de la section de paroi, au niveau de la transition avec l'embase, le quotient de cette épaisseur de paroi (w) en [mm] et d'une courbure moyenne (1/r) en [mm⁻¹] formée au niveau de ladite transition est supérieur à 0,03, de préférence supérieur à 0,1, plus préférablement supérieur à 0,3, de manière particulièrement préférée supérieur à 0,6 et/ou, dans une zone de la transition embase-paroi au moins majoritaire vue dans le sens circonférentiel, le rapport de l'épaisseur de paroi à l'épaisseur de l'embase (b) est inférieur à 1,0, de préférence inférieur à 0,85 et particulièrement inférieur à 0,7.

2. Procédé selon la revendication 1, dans lequel le quotient est supérieur à 1/10000 de la surface de la zone d'embase mesurée en [mm²], de préférence supérieur à 1/4000 de cette surface, notamment à 1/1000 de cette surface.

3. Procédé selon la revendication 1, dans lequel la section de paroi fait partie d'une structure de paroi (6) circonférentielle à l'axe de presse.

4. Procédé selon la revendication 3, dans lequel le contour de la structure de paroi diffère majoritairement, et notamment totalement, d'une forme de base symétrique en rotation eu égard à l'axe de presse, et est notamment de forme polygonale.

5. Procédé selon l'une des revendications précédentes, dans lequel la forme de base de la billette correspond sensiblement à la forme de base de l'embase.

6. Procédé selon l'une des revendications 2 à 5, dans lequel, sur au moins 80 % de la circonférence, une épaisseur de paroi de la structure de paroi présente moins de 8 %, de préférence moins de 4 %, particulièrement moins de 2 % de différence relative mutuelle et/ou, vu sur la circonférence, le quotient de l'épaisseur de paroi maximale et l'épaisseur de paroi minimale est inférieur à 3,6, de préférence à 3,2, notamment à 2,8.

7. Procédé selon l'une des revendications précédentes, employant un outil de moulage fermé sur un côté, notamment sur deux côtés.

8. Procédé selon l'une des revendications précédentes, dans lequel, au niveau de l'embase, notamment du côté de la section de paroi, un ou plusieurs éléments de moulage (8), notamment en forme de picot, sont formés par extrusion pleine, notamment de façon décentrée par rapport au milieu de l'embase.

9. Procédé selon l'une des revendications précédentes, dans lequel plusieurs desdites pièces moulées identiques sont produites à intervalles de moins de 2 s, notamment de moins de 1,3 s, notamment de moins de 0,7 s.

10. Procédé selon l'une des revendications précédentes, dans lequel la structure de paroi et la structure circonférentielle, vues dans le sens de l'axe de presse, sont alignées l'une sur l'autre.

11. Procédé de production d'un composant combiné formé de deux pièces moulées réalisées notamment dans le même métal léger ou alliage de métaux légers, dans le cadre duquel on forme une première pièce moulée suivant un procédé selon les revendications 1 à 10 et une deuxième pièce moulée différente, notamment par sa forme, de la première pièce moulée, notamment également suivant un procédé conforme à l'une des revendications 1 à 10, et dans le cadre duquel la première et la deuxième pièce moulée sont conçues pour être couplées mutuellement l'une derrière l'autre dans le sens de l'axe de presse.

12. Procédé selon la revendication 11, dans lequel la première et la deuxième pièce moulée, à l'état couplé, délimitent une cavité, et cette cavité, à l'exception d'accès prévus, est fermée de manière hermétique, notamment de manière hermétique aux gaz.

13. Pièce moulée extrudée en métal léger ou alliage de métaux légers, **caractérisée en ce qu'**elle est formée de manière à présenter, dans au moins une zone, une différence par rapport à une forme de base symétrique en rotation eu égard à l'axe de presse, **en ce que** cette zone à différence de symétrie s'étend sur une section de paroi de la pièce moulée formée par extrusion de godet indirecte ou extrusion creuse indirecte et présentant une normale majoritairement orthogonale à l'axe de presse, et **en ce qu'**il est formé, par extrusion de godet directe ou extrusion creuse directe, sur une embase plane de la pièce moulée qui est adjacente à la section de paroi et présente une normale majoritairement dans le sens de l'axe de presse, sur sa face opposée à ladite section de paroi, une structure circonférentielle à l'axe de presse ; dans une zone de plus faible épaisseur de paroi de la section de paroi, au niveau de la transition avec l'embase, le quotient de cette épaisseur de paroi (w) en [mm] et d'une courbure moyenne (1/r) en [mm⁻¹] formée au niveau de ladite transition est supérieur à 0,03, de préférence supérieur à 0,1, plus préférablement supérieur à 0,3, de manière particulièrement préférée supérieur à 0,6 et/ou, dans une zone de la transition embase-paroi au moins majoritaire vue dans le sens circonférentiel, le rapport de l'épaisseur de paroi à l'épaisseur de l'embase est inférieur à 1,0, de préférence inférieur à 0,85 et particulièrement inférieur à 0,7.

14. Pièce moulée selon la revendication 13, présentant une ou plusieurs des particularités issues du groupe suivant de particularités :
- le quotient est supérieur à 1/10000 de la surface de la zone d'embase mesurée en [mm²], de préférence supérieur à 1/4000 de cette surface, notamment à 1/1000 de cette surface,
- la section de paroi fait partie d'une structure de paroi (6) circonférentielle à l'axe de presse,
- le contour de la structure de paroi diffère majoritairement, et notamment totalement, d'une forme de base symétrique en rotation eu égard à l'axe de presse, et est notamment de forme polygonale,
- la forme de base de l'embase et/ou du contour de la structure de paroi est symétrique eu égard à au moins un, de préférence au moins deux, notamment au moins quatre axes de rotation,
- sur au moins 80 % de la circonférence, une épaisseur de paroi de la structure de paroi présente moins de 8 %, de préférence moins de 4 %, particulièrement moins de 2 % de différence relative mutuelle et/ou, vu sur la circonférence, le quotient de l'épaisseur de paroi maximale et l'épaisseur de paroi minimale est inférieur à 3,6, de préférence à 3,2, notamment à 2,8,
- au niveau de l'embase, notamment du côté de la section de paroi, un ou plusieurs éléments de moulage, notamment en forme de picot, sont formés par extrusion pleine, notamment de façon décentrée par rapport au milieu de l'embase,
- la structure de paroi et la structure circonférentielle, vues dans le sens de l'axe de presse, sont alignées l'une sur l'autre.

15. Composant combiné notamment produit suivant un procédé selon l'une des revendications 11 et 12, formé de deux pièces moulées réalisées notamment dans le même métal léger ou alliage de métaux légers, une première pièce moulée étant constituée suivant la revendication 13 ou 14 et une deuxième pièce moulée différente, notamment par sa forme, de la première pièce moulée, étant constituée notamment également suivant la revendication 13 ou 14, lesdites première et deuxième pièces moulées étant conçues pour être couplées mutuellement l'une derrière l'autre dans le sens de l'axe de presse.
